# EUROPÄISCHE PATENTANMELDUNG

(11) **EP 4 725 865 A1**
(43) Veröffentlichungstag der Anmeldung: **15.04.2026**
(21) Anmeldenummer: 25207459.6
(22) Anmeldetag: 08.10.2025
(51) Int. Cl.: B65D 59/02, B65D 85/672, G03C 3/00

(54) **HÜLSENSTOPFEN AUF BASIS VON FASERSTOFFEN SOWIE VERFAHREN ZU SEINER HERSTELLUNG**

(30) Priorität: 11.10.2024 DE 102024129497
(71) Anmelder: Felix Schoeller GmbH & Co. KG, 49086 Osnabrück (DE)
(72) Erfinder: Krauße, David, 09575 Eppendorf (DE); Klug, Andreas, 09599 Freiberg (DE)
(74) Vertreter: Cohausz & Florack

(57) **Zusammenfassung**

Die Erfindung betrifft einen Hülsenstopfen (2) zur schwebenden Lagerung von auf eine Wickelhülse gerollten Waren in einer Verpackung, wobei dieser aus Faserstoffen und weniger als 10 Gew.-% Additiven bezogen auf den trockenen Hülsenstopfen besteht. Ein weiterer Gegenstand der Erfindung ist ein Verfahren zur Herstellung eines erfindungsgemässen Hülsenstopfens, umfassend folgende Schritte: a) Bereitstellen von Faserstoffen; b) Auflösen der Faserstoffe in Wasser zu einem Faserbrei; c) Formen des Faserbreis zu einem Hülsenstopfen mittels eines Formwerkzeugs; d) Trocknen des geformten Hülsenstopfens.

## Beschreibung

Gegenstand der vorliegenden Erfindung ist ein Hülsenstopfen zur schwebenden Lagerung von auf eine Wickelhülse gerollten Waren in einer Verpackung sowie ein Verfahren zu seiner Herstellung.

Hülsenstopfen, auch Rollenhalter genannt, dienen zu einer exakten Fixierung einer zu transportierenden oder zu lagernden gerollten Ware auf einer Wickelhülse. Bei den gerollten Waren handelt es sich um hochempfindliche Waren, insbesondere bahnförmige Trägermaterialien, wie beispielsweise Fotopapier, die auch nach ihrer Lagerung und ihrem Transport noch höchsten Qualitätsanforderungen entsprechen müssen. So muss insbesondere die Unversehrtheit der Oberflächen und insbesondere der Ränder der gerollten Ware sichergestellt werden.

Um die gerollte Ware beim Transport und bei der Lagerung vor Beschädigungen zu schützen, wird die gerollte Ware durch den Hülsenstopfen beim Transport entweder horizontal oder vertikal "schwebend" gehalten. "Schwebend" bedeutet, dass die gerollte Ware keinen Kontakt zur Verpackung, beispielsweise der Palette oder dem Umkarton-Deckel, hat.

Um Beschädigungen an den Wickelhülsen zu vermeiden, die zu Beschädigungen an der gerollten Ware führen können, sollten immer geeignete Hülsenstopfen bzw. Rollenhalter eingesetzt werden, die die gerollte Ware sowohl im inner- wie auch außerbetrieblichen Transport und bei der Lagerung optimal schützen.

Im Stand der Technik bekannte Hülsenstopfen bestehen in der Regel aus Polyethylen oder vergleichbaren Polymeren. Als Alternativen sind auch Hülsenstopfen aus Papier-Polymer-Verbundmaterialien bekannt. Hülsenstopfen aus Polymer(en) oder aus Papier-Polymer-Verbünden ergeben in der Regel formstabile Produkte, die sich zum Verschluss von Wickelhülsen eignen.

Hülsenstopfen, die aus Polymer(en) oder Papierfaser-Polymer-Verbünden hegestellt sind, haben den Nachteil, dass diese nicht im Rahmen des herkömmlichen Recyclings wiederverwendet werden können. Solche Hülsenstopfen sind daher Einwegmaterialien und müssen in der Regel verbrannt werden, da auch eine Kompostierung dieser Hülsenstopfen nicht möglich ist. Die in Hülsenstopfen aus Papierfaser-Polymer-Verbünden enthaltenen Papierfaserrohstoffe gehen damit für den Wertstoffkreislauf verloren.

Vor dem Hintergrund des Standes der Technik bestand die Aufgabe der vorliegenden Erfindung darin, einen Hülsenstopfen zur schwebenden Lagerung von auf eine Wickelhülse gerollten Waren bereitzustellen, der eine ausreichende Festigkeit und Formstabilität aufweist, sich einfach und kostengünstig herstellen lässt sowie im Rahmen des herkömmlichen Recyclings wiederverwendet werden kann.

Gelöst wurde diese Aufgabe durch einen Hülsenstopfen Hülsenstopfen zur schwebenden Lagerung von auf eine Wickelhülse gerollten Waren in einer Verpackung, der aus Faserstoff und weniger als 10 Gew.-% Additiven bezogen auf den trockenen Hülsenstopfen besteht.

Überraschend wurde festgestellt, dass der erfindungsgemäße Hülsenstopfen eine hervorragende Festigkeit und Formstabilität aufweist, obwohl dieser im Wesentlichen frei von Polymeren oder polymeren Bindemitteln ist. Der erfindungsgemäße Hülsenstopfen lässt sich ferner mittels herkömmlicher Recyclingverfahren vollständig rezyklieren.

Der erfindungsgemäße Hülsenstopfen besteht aus Faserstoff und weniger als 10 Gew.- % Additiven bezogen auf den trockenen Hülsenstopfen.

Als Faserstoff bezeichnet man das aus Fasern bestehende Material, das bei der Herstellung von Papier, Karton und Pappe gewonnen und weiterverarbeitet wird. Die Faserstoffe werden meist durch mechanische und/oder chemische Holzaufschlussverfahren aus Holz gewonnen. Wichtigster Bestandteil der Faserstoffe bei der Papierherstellung ist Cellulose. Es wird zwischen Primär- und Sekundärfaserstoffen unterschieden. Primärfaserstoffe werden direkt aus pflanzlichem Material gewonnen, während Sekundärfaserstoffe aus Altpapier, gebrauchten Kartons und Pappen erzeugt werden.

Als Primärfaserstoffe können beispielsweise gebleichter Hartholz-Kraftzellstoff (LBKP), gebleichter Nadelholz-Kraftzellstoff (NBKP), gebleichter Laubholzsulfitzellstoff (LBSP) oder gebleichter Nadelholzsulfitzellstoff (NBSP) eingesetzt werden. Auch Fasern aus Nicht-Holzpflanzen wie zum Beispiel Hanf, Gras, Stroh, Silphie, Bambus, Bagasse oder ähnliche können als Primärfaserstoffe zum Einsatz kommen. Diese Primärfaserstoffe können auch gemischt eingesetzt werden.

Gemäß einer bevorzugten Ausführungsform der Erfindung werden als Faserstoffe eine Mischung von Primär- und Sekundärfaserstoffen eingesetzt. Bevorzugt weist die Mischung einen Gewichtsanteil von bis zu 50 Gew.-% Primärfaserstoffen, besonders bevorzugt bis zu 10 Gew.-% Primärfaserstoffen, bezogen auf das Gesamtgewicht der Mischung aus Primär- und Sekundärfaserstoffe, auf.

Gemäß einer besonders bevorzugten Ausführungsform der Erfindung werden als Faserstoffe ausschließlich Sekundärfaserstoffe eingesetzt. Diese Sekundärfaserstoffe werden üblicherweise aus Recyclingprozessen gewonnen und stammen beispielsweise aus Altpapier, gebrauchten Kartons und/oder gebrauchten Pappen.

Der erfindungsgemäße Hülsenstopfen umfasst im Gegensatz zu den aus dem Stand der Technik bekannten Hülsenstopfen im Wesentlichen keine Polymere oder polymere Bindemittel. Im Wesentlichen frei bedeutet vorliegend vorzugsweise, dass der Hülsenstopfen höchstens 5 Gew.-%, bevorzugt höchstens 2,5 Gew.-%, besonders bevorzugt höchstens 1 Gew.-%, insbesondere höchstens 0,5 Gew.-% Polymere oder polymere Bindemittel, bezogen auf das Gesamtgewicht des trockenen Hülsenstopfens, enthält. Hierdurch wird die Rezyklierbarkeit des Hülsenstopfens sichergestellt. Einerseits werden die erfindungsgemäßen Hülsenstopfen in der Kategorie PAP21 entsprechend des Verpackungsmittelgesetztes eingestuft und können damit als Papiermüll entsorgt werden, andererseits können die erfindungsgemäßen Hülsenstopfen im Rahmen des herkömmlichen Papierrecyclings wiederverwendet werden.

Der erfindungsgemäße Hülsenstopfen enthält neben Faserstoffen weniger als 10 Gew.-% Additive, bevorzugt weniger als 5 Gew.-%, besonders bevorzugt weniger als 1 Gew.-%, bezogen auf das Gesamtgewicht des trockenen Hülsenstopfens.

Als Additive können die in der Papierindustrie bekannten üblichen Additive eingesetzt werden. Die Additive können ausgewählt sein aus Leimungsmitteln, wie Alkylkentendimeren, Fettsäuren und/oder Fettsäuresalzen, epoxydierten Fettsäureamiden, Alkenyl- oder Alkylbernsteinsäureanhydriden, Nassfestmitteln, wie Polyamin-Polyamid-Epichlorhydrin, Trockenfestmitteln, wie anionischen, kationischen oder amphotere Polyamiden, optischen Aufhellern, Füllstoffen, Pigmenten, Farbstoffen und/oder Entschäumern. Es versteht sich aus der genannten Aufzählung von selbst, dass unter die Additive auch Polymere oder polymere Bindemittel fallen. Allerdings ist die Gesamtmenge der Polymere oder polymeren Bindemittel bezogen auf das Gesamtgewicht des trockenen Hülsenstopfens, wie oben dargelegt, auf vorzugsweise höchstens 5 Gew.-%, bevorzugt höchstens 2,5 Gew.-%, besonders bevorzugt höchstens 1 Gew.-%, insbesondere höchstens 0,5 Gew.-%, begrenzt. Dies bedeutet, dass der Anteil von Polymeren oder Polymeren Bindemitteln bezogen auf das Gesamtgewicht der trockenen Additive vorzugsweise höchstens 50 Gew.-%, bevorzugt höchstens 25 Gew.-% besonders bevorzugt höchstens 10 Gew.- %, ganz besonders bevorzugt höchstens 5 Gew.-% beträgt.

Als Füllstoff können beispielsweise Kaoline, Calciumcarbonat in seinen natürlichen Formen wie Kalkstein, Marmor oder Dolomitstein, gefälltes Calciumcarbonat, Calciumsulfat, Bariumsulfat, Titaniumdioxid, Talkum, Silica, Aluminiumoxid und deren Gemische eingesetzt werden. Besonders geeignet ist Calciumcarbonat mit einer Korngrößenverteilung (d50), bei der mindestens 50 % der Teilchen kleiner sind als 10 µm, vorzugsweise mindestens 50% der Teilchenkleiner sind als 5 µm. In einer besonderen Ausgestaltung der Erfindung wird Calcit mit einer Korngrößenverteilung eingesetzt, bei der etwa 50 % der Teilchen eine Teilchengrößen von weniger als 2 µm, vorzugsweise 50 % der Teilchen eine Teilchengröße von weniger als 1 µm aufweisen.

Gemäß einer bevorzugten Ausgestaltung des erfindungsgemäßen Hülsenstopfens weist dieser zumindest einen Begrenzungsbereich und zumindest ein im Wesentlichen orthogonal zu dem Begrenzungsbereich hervorstehendes, zapfenartiges Innenteil auf.

Vorzugsweise weist das zumindest eine zapfenartige Innenteil eine zumindest teilweise im Wesentlichen kreiszylindrische Außenkontur auf. Das zumindest eine zapfenartige Innenteil kann beispielsweise auch dornförmig ausgestaltet sein. Das zumindest eine zapfenartige Innenteil kann vorzugsweise, insbesondere im Wesentlichen vollständig, in eine zu verschließende Wickelhülse eingeführt werden. Vorzugsweise ist der Durchmesser der im Wesentlichen kreiszylindrischen Außenkontur etwas größer als der Innendurchmesser der zu verschließenden Wickelhülse, so dass der Hülsenstopfen nach Art einer Presspassung in der zu verschließenden Wickelhülse befestigt werden kann.

Vorzugsweise erstreckt sich das zumindest eine zapfenartige Innenteil im Wesentlichen axial zu einer Erstreckungsrichtung einer Wickelhülse, wobei sich der zumindest eine Begrenzungsbereich im Wesentlichen orthogonal zu einer Erstreckungsrichtung einer Versandhülse erstreckt.

Vorzugsweise begrenzt der zumindest eine Begrenzungsbereich den Innenraum einer Wickelhülse nach außen und/oder dient zumindest teilweise als Anschlagfläche gegenüber einer Außenwand einer Wickelhülse. Hierdurch kann beispielsweise verhindert werden, dass der Hülsenstopfen zu weit in eine Wickelhülse eingeschoben werden kann.

Eine Ausgestaltung ist dadurch gekennzeichnet, dass das zumindest eine zapfenartige Innenteil vorzugsweise eine Mehrzahl an Kammern aufweist. Durch das Vorsehen einer Mehrzahl an Kammern können in produktionstechnisch günstiger Weise Versteifungsstrukturen geschaffen werden, welche die Formstabilität des Hülsenstopfens verbessern können. Hierdurch kann der Hülsenstopfen in zuverlässiger Weise in einer Wickelhülse angeordnet werden und dieser zusätzliche Formstabilität verleihen. Vorzugsweise erstrecken sich die Kammern jeweils orthogonal zu dem Begrenzungsbereich und damit in Richtung des zapfenartigen Innenteils.

Eine Ausgestaltung ist dadurch gekennzeichnet, dass der Außenumfang des zumindest einen Begrenzungsbereichs bzw. die Außenkonturen des zumindest einen Begrenzungsbereichs rund ausgebildet sind. Eine solche Ausgestaltung ist insbesondere bei einer im Wesentlichen vertikalen Lagerung bzw. Stapelung von Wickelhülsen vorteilhaft, da ein solcher Hülsenstopfen kostengünstig zu fertigen und einfach zu handhaben ist.

Eine Ausgestaltung ist dadurch gekennzeichnet, dass der Außenumfang des zumindest einen Begrenzungsbereichs bzw. die Außenkonturen des zumindest einen Begrenzungsbereichs im Wesentlichen eckig, vorzugsweise im Wesentlichen rechteckig, besonders bevorzugt im Wesentlichen quadratisch ausgebildet ist bzw. sind. Eine solche Ausgestaltung ist insbesondere bei einer im Wesentlichen horizontalen Lagerung bzw. Stapelung von Wickelhülsen vorteilhaft, da durch eine entsprechende Ausgestaltung des Hülsenstopfens bzw. der Außenkonturen des Hülsenstopfens ein Wegrollen der Wickelhülsen samt Hülsenstopfen vermieden werden kann.

Vorzugsweise ist der Durchmesser des zumindest einen zapfenförmigen Innenteils abhängig von dem jeweiligen Innendurchmesser der Wickelhülse. Beispielsweise weist das zumindest eine zapfenförmige Innenteil einen Außendurchmesser von im Wesentlichen 2 Zoll (50,8 mm) oder einen Außendurchmesser von im Wesentlichen 3 Zoll (76,2 mm) auf.

Vorzugsweise ist der zumindest eine Begrenzungsbereich plattenförmig ausgebildet. Insbesondere weist der zumindest eine Begrenzungsbereich in im Wesentlichen zwei Richtungen, vorzugsweise in einer Breite und in einer Länge, eine deutlich größere Erstreckung auf als in einer weiteren Richtung, vorzugsweise in einer Höhe. Die vorgenannten drei Erstreckungsrichtungen sind vorzugsweise jeweils orthogonal zueinander angeordnet, beispielsweise entsprechend den x-y-z-Achsen eines kartesischen Koordinatensystems.

Vorzugsweise ist der zumindest eine Begrenzungsbereich scheibenförmig ausgestaltet. Vorzugsweise weist der zumindest eine Begrenzungsbereich eine mittig angeordnete Auskragung auf, die dem zumindest einen zapfenartigen Innenteil entspricht.

Eine bevorzugte Ausgestaltung ist dadurch gekennzeichnet, dass das zumindest eine zapfenartige Innenteil einen elliptischen, insbesondere einen im Wesentlichen kreisförmigen, Außenumfang aufweist. Hierdurch kann der zumindest eine Hülsenstopfen zuverlässig mit einer Wickelhülse verbunden werden, ohne dass auf der Wickelhülse aufgewickelte Waren, beispielsweise bandförmige Trägermaterialien, beschädigt werden.

Eine Ausgestaltung ist dadurch gekennzeichnet, dass jeweils eine Kammer des zumindest einen zapfenartigen Innenteils mittels zumindest eines Stegs mit zumindest einer weiteren Kammer verbunden ist. Durch das Vorsehen der Stege als Versteifungsstrukturen kann die Steifigkeit des Hülsenstopfens verbessert werden.

Vorzugsweise sind zwischen den Kammern Aussparungen angeordnet, die sich im Wesentlichen orthogonal zu dem zumindest einen Begrenzungsbereich erstrecken. Diese Aussparungen können sich beispielsweise bis zu dem zumindest einen Begrenzungsbereich erstrecken. Durch die Aussparungen können klar voneinander abgegrenzte Kammern des zumindest einen zapfenartigen Innenteils vorgesehen werden, wodurch eine Verbesserung der Steifigkeit des Hülsenstopfen bei gleichzeitiger Materialeinsparung ermöglicht werden kann.

Beispielsweise kann zumindest ein Teil der Kammern, insbesondere die entlang des Außenumfangs des zapfenartigen Innenteils angeordneten Kammern, an ihrer Außenseite jeweils zumindest eine im Wesentlichen orthogonal zu dem zumindest einen Begrenzungsbereich verlaufende Ausbuchtung aufweisen. Diese kann eine weitere Materialreduktion ermöglichen und zudem für eine verbesserte Steifigkeit des zapfenartigen Innenteils sorgen.

Bei einer weiteren Ausgestaltung weist der zumindest eine Begrenzungsbereich zumindest einen, insbesondere im Wesentlichen kreisförmigen, Aufnahmebereich mit verringerter Wandstärke auf. Dieser Aufnahmebereich wird an seinem äußeren Umfang zumindest teilweise durch in Richtung des zapfenförmigen Innenteils weisende Vorsprünge begrenzt. Hierdurch kann der zumindest eine Hülsenstopfen zuverlässig mit der Wickelhülse verbunden werden. Insbesondere ermöglicht der Aufnahmebereich einen Formschluss mit der zumindest einen Wickelhülse.

Beispielsweise weist der Aufnahmebereich einen Außendurchmesser von im Wesentlichen drei Zoll (76,2 mm) auf. Beispielsweise kann die zumindest eine Wickelhülse einen Außendurchmesser aufweisen, der größer ist als der Durchmesser des Aufnahmebereichs, so dass die Wickelhülse und der Hülsenstopfen durch eine Presspassung miteinander verbunden werden können.

Vorzugsweise weist der zumindest eine Aufnahmebereich eine Mehrzahl an Ausnehmungen mit einer gegenüber dem restlichen Aufnahmebereich reduzierten Wandstärke auf. Dies ermöglicht aufgrund des reduzierten Materialverbrauchs eine kostengünstige Fertigung des Hülsenstopfen.

Beispielsweise hat es sich als vorteilhaft herausgestellt, wenn das zapfenförmige Innenteil insbesondere fünf Kammern aufweist, die entlang des Außenumfangs des zapfenförmigen Innenteils verteilt sind, wobei diese Kammern jeweils mittels eines Stegs mit einer in dem Mittelpunkt des zapfenförmigen Innenteils angeordneten Kammer verbunden sind.

Eine weitere Ausgestaltung ist dadurch gekennzeichnet, dass die Außenwand des zumindest einen zapfenartigen Innenteils zumindest eine im Wesentlichen umlaufende Stufe aufweist. Eine im Wesentlichen umlaufende Stufe bedeutet vorliegend insbesondere, dass die Außenwand des zapfenartigen Innenteils einen Bereich mit einem geringeren Außenumfang/Außendurchmesser und einen Bereich mit einem erweiterten Außenumfang/Außendurchmesser aufweist. Der Bereich mit dem erweiterten Außenumfang/Außendurchmesser ist vorzugsweise proximal zu dem zumindest einen Begrenzungsbereich angeordnet und der Bereich mit dem geringeren Außenumfang/Außendurchmesser ist vorzugsweise distal zu dem zumindest einen Begrenzungsbereich angeordnet. Dies ermöglicht insbesondere eine vereinfachte Anordnung des zumindest einen Hülsenstopfens in zumindest einer Wickelhülse. Beispielsweise weist der Bereich mit dem geringeren Außenumfang oder der Bereich mit dem erweiterten Außenumfang einen Außendurchmesser von im Wesentlichen zwei Zoll (50,8 mm) oder im Wesentlichen drei Zoll (76,2 mm) auf.

Eine weitere Ausgestaltung ist dadurch gekennzeichnet, dass die Kammern jeweils durch Verstrebungen voneinander getrennt sind, wobei die Verstrebungen vorzugsweise in Form von im Wesentlichen ovalen, zwischen den Kammern angeordneten Ausbuchtungen vorgesehen sind. Hierdurch kann die Formstabilität des Hülsenstopfens weiter verbessert werden. Beispielsweise erstrecken sich die Ausbuchtungen entlang der gesamten Unterseite des zumindest einen zapfenartigen Innenteils. Beispielsweise sind zwei derartige Ausbuchtungen im Wesentlichen orthogonal zueinander vorgesehen, die das zapfenartige Innenteil in im Wesentlichen vier gleich große Kammern unterteilen.

Weiterer Gegenstand der Erfindung ist ein Verfahren zur Herstellung des erfindungsgemäßen Hülsenstopfens, umfassend folgende Schritte:
a) Bereitstellen von Faserstoffen;
b) Auflösen der Faserstoffe in Wasser zu einem Faserbrei;
c) Formen des Faserbreis zu einem Hülsenstopfen mittels eines Formwerkzeugs;
d) Trocknen des geformten Hülsenstopfens.

Gemäß Schritt a) des erfindungsgemäßen Verfahrens werden Faserstoffe bereitgestellt. Für die bereitgestellten Faserstoffe gilt das im Zusammenhang mit dem erfindungsgemäßen Hülsenstopfen zuvor Gesagte entsprechend. Es können als Faserstoffe Primärfaserstoffe, Sekundärfaserstoffe oder deren Mischungen eingesetzt werden. Als Primärfaserstoffe können beispielsweise gebleichter Hartholz-Kraftzellstoff (LBKP), gebleichter Nadelholz-Kraftzellstoff (NBKP), gebleichter Laubholzsulfitzellstoff (LBSP) oder gebleichter Nadelholzsulfitzellstoff (NBSP) eingesetzt werden. Auch Fasern aus Nicht-Holzpflanzen wie zum Beispiel Hanf, Gras, Stroh, Silphie, Bambus, Bagasse oder ähnliche können als Primärfaserstoffe zum Einsatz kommen. Diese Primärfaserstoffe können auch gemischt eingesetzt werden. Gemäß einer bevorzugten Ausführungsform des erfindungsgemäßen Verfahrens werden als Faserstoffe eine Mischung von Primär- und Sekundärfaserstoffen eingesetzt. Bevorzugt weist die Mischung einen Gewichtsanteil von bis zu 50 Gew.-% Primärfaserstoffen, besonders bevorzugt bis zu 10 Gew.-% Primärfaserstoffen, bezogen auf das Gesamtgewicht der Mischung aus Primär- und Sekundärfaserstoffen, auf. Gemäß einer besonders bevorzugten Ausführungsform des erfindungsgemäßen Verfahrens werden als Faserstoffe ausschließlich Sekundärfaserstoffe eingesetzt.

Diese Sekundärfaserstoffe werden üblicherweise aus Recyclingprozessen gewonnen und stammen beispielsweise aus Altpapier, gebrauchten Kartons und/oder gebrauchten Pappen.

Die in Schritt a) des erfindungsgemäßen Verfahrens bereitgestellten Faserstoffe werden in Schritt b) des erfindungsgemäßen Verfahrens in Wasser aufgelöst, um einen Faserbrei zu erhalten. Der Gewichtsanteil der Faserstoffe an einer Mischung aus Faserstoffen und Wasser beträgt in Schritt b) des erfindungsgemäßen Verfahrens vorzugsweise 0,1 bis 10 Gew.-%, bezogen auf das Gesamtgewicht aus Faserstoffen und Wasser. Es hat sich als besonders praxisgerecht herausgestellt, wenn der Gewichtsanteil der Faserstoffe an einer Mischung aus Faserstoffen und Wasser im Bereich von 0,5 bis 7 Gew.-%, bevorzugt 1 bis 5 Gew.-%, bezogen auf das Gesamtgewicht aus Faserstoffen und Wasser beträgt liegt, um eine schnelle Auflösung des Faserstoffs zu einem Faserbrei mit einer ausreichend geringen Viskosität zu erhalten, der sich gut weiterverarbeiten lässt.

Der Faserbrei kann neben den Faserstoffen auch weniger als 10 Gew.-%, vorzugsweise weniger als 5 Gew.-%, besonders bevorzugt weniger als 1 Gew.-%, Additive bezogen auf den Gesamtfeststoffanteil im Faserbrei enthalten. Unter dem Gesamtfeststoffanteil im Faserbrei wird dabei der gesamte Gewichtsanteil von Feststoffen verstanden, die im Faserbrei vorhanden sind. Dabei handelt es sich bei den Faserstoffen und den gegebenenfalls im Faserbrei vorhandenen Additiven um Feststoffe, während es sich bei Wasser nicht um einen Feststoff handelt. Für die im Faserbrei gegebenenfalls enthaltenen Additive gilt das oben in Bezug auf den erfindungsgemäßen Hülsenstopfen bereits Gesagte entsprechend. Die gegebenenfalls enthaltenen Additive können zusammen mit dem Faserstoff in Schritt a) des Verfahrens bereitgestellt werden. Die gegebenenfalls enthaltenen Additive können aber auch in Schritt b) während des Auflösens der Faserstoffe in Wasser zum Faserbrei zugegeben werden oder nach Schritt b) und vor Schritt c) des erfindungsgemäßen Verfahrens dem bereits hergestellten Faserbrei zugegeben werden. Es versteht sich von selbst, dass bei Zugabe mehrere Additive diese zusammen zum gleichen Zeitpunkt, d.h. im gleichen Schritt, oder getrennt voneinander zu den unterschiedlichen genannten Zeitpunkten, d.h. während oder nach den unterschiedlichen genannten Schritten, in das erfindungsgemäße Verfahren eingebracht werden können.

In Schritt c) des erfindungsgemäßen Verfahrens wird der Faserbrei mittels eines Formwerkzeugs zu einem Hülsenstopfen geformt. Hierzu taucht das Formwerkzeug vorzugsweise in den Faserbrei ein oder der Faserbrei wird in das Formwerkzeug eingespritzt. Die Formgebung erfolgt vorzugsweise dadurch, dass ein an das Formwerkzeug angelegtes Vakuum das Wasser durch siebförmige Öffnungen im Formwerkzeug heraussaugt, während sich die unterschiedlichen Fasern des Faserbreis auf, der definiert geformten Oberfläche des Formwerkzeugs ansammeln. Nach Abschluss der Formvorgangs wird das Formwerkzeug entfernt.

Der geformte Hülsenstopfen wird in Schritt d) des erfindungsgemäßen Verfahrens getrocknet. Das Trocknen des geformten Hülsenstopfens kann beispielsweise mittels eines Trockenofens erfolgen. Während des Trocknens verdampft das im geformten Hülsenstopfen noch vorhandene überschüssige Wasser, das während der Formgebung im Formwerkzeug in Schritt c) nicht entfernt wurde. Es hat sich hierzu als besonders praxisgerecht erwiesen, wenn bei der Trocknung die Temperatur von knapp über 100°C auf bis zu 200°C gesteigert wird.

Die Fasern des Faserstoffs bilden durch ihre Topografie und Oberflächenbeschaffenheit mittels des erfindungsgemäßen Verfahrens untereinander physikalische Vernetzungen aus. Dadurch weist ein durch das erfindungsgemäße Verfahren hergestellter Hülsenstopfen die erforderliche Festigkeit und Formstabilität auf, obwohl dieser im Wesentlichen frei von Polymeren oder polymeren Bindemitteln ist.

Schließlich ist ebenfalls Gegenstand der Erfindung ein erfindungsgemäßer Hülsenstopfen hergestellt nach dem erfindungsgemäßen Verfahren.

Die Erfindung wird nachfolgend durch die Ausführungsbeispiele und Figuren weiter erläutert. Es zeigen:
- Fig. 1: ein erstes Ausführungsbeispiel eines Hülsenstopfen in einer perspektivischen Ansicht;
- Fig. 2: das in Fig. 1 dargestellte Ausführungsbeispiel in einer Seitenansicht;
- Fig. 3: das in Fig. 1 dargestellte Ausführungsbeispiel in einer Draufsicht;
- Fig. 4: eine Schnittansicht entlang der in Fig. 3 gekennzeichneten Schnittlinie A-A;
- Fig. 5: ein zweites Ausführungsbeispiel eines Hülsenstopfens in einer perspektivischen Ansicht;
- Fig. 6: das in Fig. 5 dargestellte Ausführungsbeispiel in einer Seitenansicht; und
- Fig. 7: das in Fig. 5 dargestellte Ausführungsbeispiel in einer Draufsicht.

In den Fig. 1 bis 4 ist ein erstes Ausführungsbeispiel eines Hülsenstopfens 2 in einer perspektivischen Ansicht dargestellt. Der Hülsenstopfen 2 weist einen im Wesentlichen plattenförmigen Begrenzungsbereich 4 zur Begrenzung des Innenraums einer Wickelhülse sowie ein im Wesentlichen orthogonal zu dem Begrenzungsbereich 4 vorstehendes, zapfenartiges Innenteil 6 auf. Das zapfenartige Innenteil 6 weist eine im Wesentlichen kreiszylindrische Außenkontur auf, so dass es in vorteilhafter Weise in eine Wickelhülse eingeführt werden kann.

Das zapfenartige Innenteil 6 weist insgesamt sechs Kammern 8 auf, wobei sich fünf der Kammern 8 über den Außenumfang des zapfenartigen Innenteils 6 erstrecken und mittels Stegen 10 mit einer mittig angeordneten Kammer 8 verbunden sind. Die Kammern 8 erstrecken sich ebenfalls orthogonal zu dem Begrenzungsbereich 4 und damit in axialer Richtung einer Wickelhülse.

Der äußere Umfang bzw. die Außenkonturen 12 des Begrenzungsbereichs 4 sind vorliegend im Wesentlichen quadratisch ausgebildet, wobei die Ecken 14 des Begrenzungsbereichs einen kleinen Radius aufweisen.

Zwischen den Kammern 8 sind im Wesentlichen orthogonal zu dem Begrenzungsbereich 4 verlaufende Aussparungen 16 angeordnet. Ebenfalls weisen die entlang des Außenumfangs des zapfenartigen Innenteils 6 angeordneten Kammern 8 an ihrer Außenseite 18 ebenfalls orthogonal zu dem Begrenzungsbereich 4 verlaufende Ausbuchtungen 20 auf.

Der Begrenzungsbereich 4 weist einen im Wesentlichen kreisförmigen Aufnahmebereich 22 auf, der gegenüber dem übrigen Begrenzungsbereich 4 eine verringerte Wandstärke aufweist. Dieser Aufnahmebereich 22 ist an seinem äußeren Umfang teilweise durch in Richtung des zapfenförmigen Innenteils weisende Vorsprünge 24 begrenzt. Die Vorsprünge 24 bilden ebenfalls die Ecken des Begrenzungsbereichs 4 bzw. des Hülsenstopfens 2. Der Aufnahmebereich 22 bildet somit eine Aufnahme, in der in Teil einer Versandhülse angeordnet werden kann. Der Aufnahmebereich 22 weist eine Mehrzahl an Ausnehmungen 26 auf, welche eine gegenüber dem restlichen Aufnahmebereich 22 reduzierte Wandstärke aufweisen. In den Fig. 5 bis 7 ist ein zweites Ausführungsbeispiel eines Hülsenstopfens 2 in einer perspektivischen Ansicht dargestellt. Der Hülsenstopfen 2 weist einen im Wesentlichen scheibenförmigen Begrenzungsbereich 4 sowie ein im Wesentlichen orthogonal zu dem Begrenzungsbereich 4 hervorstehendes, zapfenartiges Innenteil 6 auf. Das zapfenartige Innenteil 6 weist insgesamt vier Kammern 8 auf, die entlang des Außenumfangs des zapfenartigen Innenteils 6 angeordnet sind. Zwischen den Kammern 8 sind zwei Verstrebungen 28 vorgesehen, wobei die Verstrebungen 28 als im Wesentlichen ovale Ausbuchtungen ausgebildet sind, die zwischen den Kammern 8 angeordnet sind. Die Verstrebungen 28 erstrecken sich orthogonal zueinander über die gesamte Breite bzw. Länge der Unterseite des Innenteils 6.

Der äußere Umfang bzw. die Außenkonturen 12 des Begrenzungsbereichs 4 sind vorliegend im Wesentlichen kreisförmig ausgebildet.

Die umlaufende Außenwand 30 des zapfenartigen Innenteils 6 weist eine im Wesentlichen umlaufende Stufe 32 auf. Diese wird gebildet durch einen Bereich 34 mit einem geringeren Außenumfang bzw. Außendurchmesser und einem Bereich 36 mit einem erweiterten Außenumfang bzw. Außendurchmesser.

### Beispiele

### Prüfung der Festigkeit

Um sich für die Verwendung als Hülsenstopfen für Wickelhülsen zu eignen, muss dieser die "Vertikale Stoßprüfung" gemäß DIN EN 22 248 : 1992 bestehen, ohne dass die Wickelhülse zerstört oder zerdrückt, d.h. beschädigt, wird. Die vertikale Stoßprüfung findet im Normklima bei 23°C und 50% relativer Luftfeuchtigkeit statt.

Bei der untersuchten mit dem Hülsenstopfen verschlossenen Wickelhülse handelt sich um ein quaderförmiges Packstück aus Wellkarton. Die Flächen, Ecken und Kanten des Wellkartons werden nach DIN EN 22 206 : 1992 von Nr. 1-6 gekennzeichnet. Die Fallhöhe beträgt 80 cm. Der Regelprüffallzyklus beinhaltet 7 Fälle aus dieser Fallhöhe. Als Prüfgerät wird ein Falltisch mit starrer Aufprallfläche gem. DIN EN 22 248 : 1992 verwendet. Nach dem Regelprüffallzyklus wird die Wickelhülse mit einem geeichten Hülsenprüfdorn auf Beschädigungen und Verformungen (Core Crush) kontrolliert.

Die mit den erfindungsgemäßen Hülsenstopfen verschlossenen Wickelhülsen weisen nach Durchführung der "Vertikalen Stoßprüfung" gemäß DIN EN 22 248 : 1992 keine Beschädigung auf.

### Bewertung der Recyclingfähigkeit

Die Untersuchung erfolgt nach dem im Projekt 530592 des bifa Umweltinstituts mit dem Projekttitel "Recyclingfähigkeit von Verpackungen" beschriebenen Verfahren zur Bestimmung der Recyclingfähigkeit von PPK-Verpackungen (Papier, Pappe, Kartonage), PPK- Verbund und FKN (Flüssigkeitskarton) (bifa Umweltinstitut (2019): Recyclingfähigkeit von Verpackungen. Konkretisierung Untersuchungsrahmen und Kriterienkatalog. Unter Mitarbeit von Tschachtli S., Pitschke T., Kreibe S., Martin A. Hg. v. INTERSEROH Dienstleistungs GmbH. Augsburg. Online abrufbar unter: https://www.interseroh.de/fileadmin/Verpackungsoptimierung/530592_Recyclingfa ehigkeit_Bewertungskatalog_v6_3_Download.pdf, abgerufen am 30.03.2020).

Unter Recyclingfähigkeit im Sinne dieser Prüfmethode ist die Eigenschaft eines gebrauchten oder gebrauchsfähigen Produktes aus Papier, Karton oder Pappe zu verstehen, in einer den anerkannten Regeln der Technik entsprechenden Altpapieraufbereitungsanlage so aufbereitbar zu sein, dass der erzeugte Altpapierstoff die störungsfreie und kosteneffiziente Herstellung eines qualitativ akzeptablen, altpapierhaltigen Neupapiers erlaubt.

Die Kriterien, die zur Bewertung der Recyclingfähigkeit herangezogen werden, sind:
- Zerfaserbarkeit: Massenanteil der nicht zur Papierherstellung nutzbaren Bestandteile, d.h. papierfremde Produktbestandteile und Rückstände von nicht zerfaserten Faserstoffbestandteilen. Die Bestimmung der papierfremden Produktbestandteile und der Zerfaserbarkeit erfolgt nach PTS-Methode PTS-RH 021/97, veröffentlicht durch die Papiertechnische Stiftung.
- Störungsfreie Blattbildung, d.h. keine klebenden Verunreinigungen und optischen Inhomogenitäten bzw. Sauberkeit des zur Papierherstellung nutzbaren recycelten Massenanteils. Dabei erfolgt die Prüfung auf klebende Verunreinigungen bzw. auf optische Inhomogenitäten ebenfalls nach der PTS-Methode PTS-RH 021/97.

Packmittel werden der Produktkategorie II (siehe Methode zur Bestimmung der Rezyklierbarkeit PTS-RH 021/97, veröffentlicht durch die Papiertechnische Stiftung (PTS)) zugeordnet. Diese umfasst Altpapiere, die vorwiegend für die Herstellung von Verpackungspapieren eingesetzt werden.

Die quantitative Bewertung der Recyclingfähigkeit einer Verpackung erfolgt im Rahmen eines Scoring-Modells anhand von Scoring-Punkten. Ausgangspunkt der Bewertung sind die Kriterien zur Bewertung der Recyclingfähigkeit. Für die Bewertungskriterien ist im Rahmen des Scoring-Modells eine prozentuale Gewichtung vorgegeben (siehe nachfolgende Tabelle 1), die unabhängig von der Betrachtung einer einzelnen Verpackung festgelegt ist.

Die quantitative Bewertung der Recyclingfähigkeit erfolgt in folgenden Schritten:
- Auf Basis der oben genannten Bewertungskriterien nach PTS-RH 021/97 kann für die zu untersuchende Verpackung der Erfüllungsgrad für die einzelnen Bewertungskriterien zunächst qualitativ eingeschätzt werden.
- Anhand der qualitativen Einschätzung zum Erfüllungsgrad der zu untersuchenden Verpackung erfolgt eine gestufte quantitative Bewertung (Benotung) zwischen 20 (beste Bewertung - Stufe 1) und 0 bzw. KO (schlechteste Bewertung - Stufe 5) für jedes Bewertungskriterium. Die zugrunde liegende Skalierung ist in nachfolgender Tabelle 1 dargestellt.
- Durch Multiplikation der kriterienspezifischen Bewertung der Verpackung mit der entsprechenden Gewichtung für das jeweilige Kriterium ergibt sich für jedes Kriterium ein Einzel-Scoring.
- Durch Summation über alle Einzel-Scorings ergibt sich die Gesamtbewertung der Recyclingfähigkeit, dabei gilt folgende Klassifizierung:

| Scoring Punkte | %-Anteil Untergrenze an Maximalpunktzahl (20) | Klassifizierung der Recyclingfähigkeit |
|---|---|---|
| ≥ 19 | 95% | Sehr gut |
| < 19 und > 16 | 80% | Gut |
| < 16 und > 13 | 65% | Eingeschränkt |
| < 13 und > 10 | 50% | Erheblich eingeschränkt |
| < 10 | < 50% | Mangelhaft |
| KO Bewertung in einem Kriterium | | Nicht Recyclingfähig |

Weitere Details zur Methode und den Bewertungskriterien sind in den angegebenen Publikationen zu finden.

Das erfindungsgemäße bahnförmige Trägermaterial weist nach diesem Verfahren zur Bewertung der Recyclingfähigkeit mindestens 16 Scoring Punkte auf.

### Bezugszeichenliste

- 2: Hülsenstopfen
- 4: Begrenzungsbereich
- 6: zapfenartiges Innenteil
- 8: Kammer des zapfenartigen Innenteils
- 10: Stege des zapfenartigen Innenteils
- 12: Außenkonturen des Begrenzungsbereichs
- 14: Ecken des Begrenzungsbereichs
- 16: Aussparungen des zapfenartigen Innenteils
- 18: Außenseite der Kammer
- 20: Ausbuchtung der Kammer
- 22: Aufnahmebereich des Begrenzungsbereichs
- 24: Vorsprung des Begrenzungsbereichs
- 26: Ausnehmungen des Aufnahmebereichs
- 28: Verstrebungen des zapfenartigen Innenteils
- 30: Außenwand des zapfenartigen Innenteils
- 32: umlaufende Stufe
- 34: Bereich mit geringeren Außenumfang/Außendurchmesser
- 36: Bereich mit erweitertem Außenumfang/Außendurchmesser

**Tabelle 1: Scoring Modell zur quantitativen Bewertung der Recyclingfähigkeit**

| **Kriterium** | **Skalierung (Bewertung in Punkten)** | | | | | |
|---|---|---|---|---|---|---|
| | **Stufe 1** | **Stufe 2** | **Stufe 3** | **Stufe 4** | **Stufe 5** | **Stufe 5** |
| | **20** | **15** | **10** | **5** | **0** | **KO** |
| **Ebene 1: Zuordnung der Verpackung zum Erfassungssystem** | | | | | | |
| Erfassungssystem zuordenbar | Erfassungssystem für Verbraucher intuitiv problemlos zuordenbar | Erfassungssystem für Verbraucher intuitiv eingeschränkt zunordenbar | - | Erfassungssystem für Verbraucher intuitiv schwer zuordenbar | | Erfassungssystem für Verbraucher intuitiv nicht zuordenbar |

| **Ebene 2: Sortierbarkeit gemischt erfasster Verpackungen (LVP)** | | | | | | |
|---|---|---|---|---|---|---|
| Mindestgröße | Vp hat eine ausreichende Größe (deutlich > 20 mm) | - | - | Vp hat keine ausreichende Größe (deutlich <20 mm) | - | - |
| Identifizierbarke it KS, FKN, PPK-Verbund, PPK, Glas (Oberflächeneige nschaftl | Detektion Zielmaterial uneingeschränkt möglich oder Sonderfall formflexibler Kunststoff | Detektion Zielmaterial eingeschränkt | Detektion Zielmaterial deutlich eingeschränkt | - | Detektion Zielmaterial nicht möglich | - |

| **Ebene 3: Eignung für werkstoffliche Verwertung und Bereitstellen von Sekundärprodukten** | | | | | | |
|---|---|---|---|---|---|---|
| Hochwertigkeit Verwertungsweg | Erwarteter Verwertungsweg ist hochwertig werkstofflich | Erwarteter Aufbereitungsweg ist überwiegend hochwertig werkstofflich | Erwarteter Aufbereitungsweg ist nur zum Teil hochwertig werkstofflich | | | Erwarteter Verwertungsweg Zielmaterial ausschließl. energetisch bzw. nur im Einzelfall hochwertig werkstofflich |
| Abtrennbare, nicht verwertbare Anteile | Vp enthält keine abtrennbaren, nicht verwertbaren Anteile | Vp enthält geringe Anteile (< 10 Massen-%) | Vp enthält signifikante Anteile (> 10 Massen-% und < 30 Massen-%) | Vp enthält erhebliche Anteile (> 30 Massen- %) | - | Vp wird vollständig aus der Zielfraktion abgetrennt |
| Nicht abtrennbare Anteile bzw. Verunreinigunge n | Vp trägt keine störenden Verunreinigungen | Vp trägt ein oder zwei unterschiedliche Art/en an Verunreinigung mit geringem Kontaminationsrisiko ein | Vp trägt drei oder mehr unterschiedliche Arten an Verunreinigungen mit geringem Kontaminationsrisiko ein | Vp trägt eine oder zwei unterschiedliche Art/en an Verunreinigungen mit hohem Kontaminationsrisiko ein | Vp trägt drei (oder mehr) unterschiedliche Arten an Verunreinigunge n mit hohem Kontaminationsr isiko ein | Vp trägt störende Verunreinigungen ein, die die Recyclingfähigkeit ausschließen |

## Patentansprüche

1. Hülsenstopfen zur schwebenden Lagerung von auf eine Wickelhülse gerollten Waren in einer Verpackung, **dadurch gekennzeichnet** das dieser aus Faserstoffen und weniger als 10 Gew.-% Additiven bezogen auf den trockenen Hülsenstopfen besteht.

2. Hülsenstopfen gemäß Anspruch 1, **dadurch gekennzeichnet, dass** die Faserstoffe aus einer Mischung von Primär- und Sekundärfaserstoffen bestehen.

3. Hülsenstopfen gemäß Anspruch 1, **dadurch gekennzeichnet, dass** die Faserstoffe aus Sekundärfaserstoffen bestehen.

4. Hülsenstopfen gemäß einem der Ansprüche 1 bis 3, **dadurch gekennzeichnet, dass** die Additive ausgewählt sind aus Leimungsmitteln, Nassfestmitteln, Trockenfestmitteln, optischen Aufhellern, Füllstoffen, Pigmenten, Farbstoffen und/oder Entschäumern.

5. Hülsenstopfen gemäß einem der Ansprüche 1 bis 4, **dadurch gekennzeichnet, dass** dieser frei von Polymeren und/oder polymeren Bindemitteln ist.

6. Hülsenstopfen gemäß einem der Ansprüche 1 bis 5, **dadurch gekennzeichnet, dass** der Hülsenstopfen eine Recyclingfähigkeit von mindestens 16 Scoring Punkten aufweist, ermittelt gemäß des im Projekt mit der NR. 530592 des bifa Umweltinstituts mit dem Projekttitel "Recyclingfähigkeit von Verpackungen" beschriebenen Verfahrens.

7. Hülsenstopfen gemäß einem der Ansprüche 1 bis 6, **dadurch gekennzeichnet, dass** die Wickelhülse bei einer "Vertikalen Stoßprüfung" gemäß DIN EN 22 248 : 1992 keine Beschädigung aufweist.

8. Hülsenstopfen gemäß einem Ansprüche 1 bis 7, **dadurch gekennzeichnet, dass** der Hülsenstopfen (2) zumindest einen Begrenzungsbereich (4) und zumindest ein im Wesentlichen orthogonal zu dem Begrenzungsbereich (4) hervorstehendes, zapfenartiges Innenteil (6) aufweist,
dass das zumindest eine zapfenartige Innenteil (6) eine Mehrzahl an Kammern (8) aufweist.

9. Hülsenstopfen nach Anspruch 8, **dadurch gekennzeichnet,**
**dass** jeweils eine Kammer (8) mit zumindest einer weiteren Kammer (8) mittels zumindest eines Steges (10) verbunden ist,
**dass** vorzugsweise zwischen den Kammern (8) im Wesentlichen orthogonal zu dem zumindest einen Begrenzungsbereich (4) verlaufende Aussparungen (16) angeordnet sind.

10. Hülsenstopfen nach Anspruch 8 oder 9, **dadurch gekennzeichnet,**
**dass** das die Außenwand (30) des zumindest einen zapfenartigen Innenteils (6) zumindest eine im Wesentlichen umlaufende Stufe (32) aufweist,
**dass** die Kammern (8) jeweils durch Verstrebungen (28) voneinander getrennt werden, wobei die Verstrebungen (28) vorzugsweise in Form von im Wesentlichen ovalen und zwischen den Kammern (8) angeordneten Ausbuchtungen vorgesehen sind.

11. Verfahren zur Herstellung eines Hülsenstopfens gemäß einem der Ansprüche 1 bis 10, umfassend folgende Schritte:
a) Bereitstellen von Faserstoffen;
b) Auflösen der Faserstoffe in Wasser zu einem Faserbrei;
c) Formen des Faserbreis zu einem Hülsenstopfen mittels eines Formwerkzeugs;
d) Trocknen des geformten Hülsenstopfens.

12. Verfahren gemäß Anspruch 11, **dadurch gekennzeichnet, dass** das Formen in Schritt c) dadurch erfolgt, dass ein an das Formwerkzeug angelegtes Vakuum das Wasser durch siebförmige Öffnungen im Formwerkzeug heraussaugt, während sich die unterschiedlichen Fasern des Faserbreis auf der definiert geformten Oberfläche des Formwerkzeugs ansammeln.

13. Verfahren gemäß Anspruch 11 oder 12, **dadurch gekennzeichnet, dass** die in Schritt a) bereitgestellten Faserstoffe eine Mischung aus Primär- und Sekundärfaserstoffen sind oder dass die in Schritt a) bereitgestellten Faserstoffe Sekundärfaserstoffe sind.

14. Verfahren gemäß Anspruch 11 bis 13, **dadurch gekennzeichnet, dass** der Faserbrei frei von Polymeren und/oder polymeren Bindemitteln ist.

15. Hülsenstopfen nach einem der Ansprüche 1 bis 10, hergestellt nach einem Verfahren gemäß einem der Ansprüche 11 bis 14.
